# FASCICULE DE BREVET EUROPEEN

(11) **EP 0 891 431 B1**
(45) Date de publication et mention de la délivrance du brevet: **20.10.1999**
(21) Numéro de dépôt: 97919467.7
(22) Date de dépôt: 02.04.1997
(51) Int. Cl.: C21C 1/02

(54) **MELANGE DESULFURANT A BASE DE CARBURE DE CALCIUM**
ENTSCHWEFELNDE KALZIUM-KARBIDMISCHUNG
DESULPHURISING CALCIUM CARBIDE BLEND

(30) Priorité: 04.04.1996 FR 9604493
(43) Date de publication de la demande: 20.01.1999
(73) Titulaire: PECHINEY ELECTROMETALLURGIE, 92400 Courbevoie (FR)
(72) Inventeur: NUSSBAUM, Gilles, F-01200 Eloise (FR)
(74) Mandataire: Mougeot, Jean-Claude
(86) Numéro de dépôt international: FR9700592
(87) Numéro de publication internationale: WO9738142

(56) Documents cités:
- DE-A- 2 447 918
- DE-A- 2 709 062
- DE-C- 418 074
- FR-A- 2 317 361
- PATENT ABSTRACTS OF JAPAN vol. 004, no. 002 (C-069), 9 Janvier 1980 & JP 54 136516 A (KOBE STEEL LTD;OTHERS: 01), 23 Octobre 1979,

## Description

### Domaine de l'invention

L'invention concerne un mélange désulfurant à base de carbure de calcium destiné à être injecté à l'aide d'une lance dans la fonte liquide obtenue au haut -fourneau avant son passage au convertisseur.

### Etat de la technique

Bien que la fonte et le laitier soient coulés séparément du haut-fourneau, il subsiste une quantité appréciable de laitier dans la poche, de l'ordre de 5 kg/t. Par ailleurs, l'utilisation d'un produit désulfurant crée des crasses riches en soufre qu'il faut séparer du métal partant pour le convertisseur. A ce stade, le décrassage est fait mécaniquement, ce qui occasionne des pertes métal par entraînement.

Il est connu que l'obtention d'un laitier de désulfuration fluide permet de diminuer de manière significative les pertes métal lors du décrassage des poches. Pour ce faire, on ajoute dans la poche de métal, avant décrassage, du carbonate de sodium, qui se décompose en oxyde de sodium dont le point de fusion est 1132°C. Les crasses obtenues contiennent alors du sodium nuisible à l'environnement, d'où la recherche d'autres solutions pour réduire les pertes métaL

Par ailleurs, l'addition aux désulfurants de métaux réducteurs, tels que l'aluminium ou le magnésium, pour accélérer la désulfuration grâce à l'èlimination de l'oxygène dissous dans la fonte, est également connue depuis longtemps, par exemple par le brevet FR 1168646 déposé par l'IRSID en 1957. Le brevet FR 2317361 de KLOCKNER-WERKE décrit un désulfurant à base de poudre de carbure de calcium, de cyanamide calcique ou de chaux auquel on ajoute de 0,5 à 3,5% de poudre d'aluminium ou de magnésium de même granulométrie.

On connait également, par le brevet EP 0398674 d'ELKEM METALS, l'addition au carbure de calcium d'aluminate de calcium à bas point de fusion pour obtenir une désulfuration plus complète des bains à quantité de mélange injectée constante.

### Objet de l'invention

La demanderesse a trouvé qu'un mélange désulfurant à base de poudre micronisée de carbure de calcium et contenant à la fois de la poudre de magnésium et de la poudre d'aluminium, cette dernière dans un intervalle de concentration bien délimité, permettait une réduction significative des pertes en fer au cours de la désulfuration.

L'invention a ainsi pour objet un mélange désulfurant de la fonte d'affinage constitué d'au moins 50% (en poids) de carbure de calcium en poudre de granulométrie < 0,2 mm, de 1 à 20% de magnésium en poudre de granulométrie < 0,8 mm et de 5 à 15% d'aluminium en poudre de granulométrie < 0,8 mm, avec éventuellement d'autres additifs en poudre tels que la chaux, le carbonate de calcium, des produits carbonés et/ou des agents d'enrobage en quantité totale d'au plus 30%.

### Description de l'invention

Le mélange selon l'invention est à base de carbure de calcium technique, qui contient généralement autour de 80% en poids de C2Ca, le reste étant de la chaux, broyé à une granulométrie inférieure à 0,2 mm, avec moins de 25% des particules dans le domaine de granulométrie 0,1 - 0,2 mm. Ce carbure peut être additionné de chaux en supplément à celle qui résulte de la fabrication du carbure technique, de carbonate de calcium, de produits carbonés comme le noir de carbone , le graphite ou l'anthracite, ou d'autres produits destinés à améliorer la coulabilité du mélange ou à dégager des gaz permettant une bonne répartition du désulfurant dans la fonte liquide. On peut également ajouter jusqu'à 2% d'un liant d'enrobage des grains, par exemple de l'huile de ricin hydrogénée comme décrit dans le brevet EP 0511121 de la demanderesse. Le magnésium est apporté au mélange sous forme de poudre ou de granules de métal pur ou d'alliage à base magnésium de granulométrie < 0,8 mm. Les grains peuvent également être enrobés, comme ceux de carbure de calcium, d'un produit organique, par exemple à base d'acides aliphatiques saturés ou de leurs esters comme décrit au brevet EP 0485309 de la demanderesse.

On ajoute enfin au mélange de 5 à 15% de poudre ou granules d'aluminium ou d'alliage à base aluminium pouvant également être enrobés d'un produit identique à celui utilisé pour le magnésium.

Le mélange des poudres ou granules se fait avantageusement dans un mélangeur fonctionnant sous gaz neutre, par exemple de l'azote.

Les mélanges selon l'invention ont une efficacité de désulfuration au moins égale à celle des mélanges où l'aluminium est remplacé en quantité égale par du magnésium et n'entrainent donc aucune surconsommation de produit, ce qui est assez inattendu puisque l'aluminium, contrairement au magnésium, n'est pas par lui-même un désulfurant. D'autre part, on forme un laitier plus fluide, plus facile à décrasser et dont le décrassage conduit à des pertes en fer très inférieures. Enfin, les crasses ne contiennent aucun produit nocifpour l'environnement tel que l'oxyde de sodium.

### Exemple

On a comparé l'efficacité de désulfuration et les pertes en fer de 2 mélanges désulfurants de l'art antérieur à base de carbure de calcium technique, le premier contenant 20% (en poids) de granules de magnésium, le second 20% de poudre d'aluminate de chaux, à un troisième mélange, conforme à l'invention, contenant 10% de granules de magnésium et 10% de granules d'aluminium.

Les essais ont été réalisés sur des poches de 300 t de fonte. La teneur initiale en soufre était voisine de 250 ppm, alors que la teneur finale était d'environ 55 ppm. L'efficacité d'un désulfurant est définie par le rapport du nombre de moles éliminées de la fonte au nombre de moles de désulfurant injecté, c'est à dire, dans le cas présent, des moles de C₂Ca et de Mg, l'aluminium n'étant pas en soi un produit désulfurant.

La perte en fer est définie par le rapport de la masse de fonte contenue dans les crasses à la masse de fonte contenue dans la poche de désulfuration.

On a obtenu, pour les 3 mélanges, les résultats suivants, qui sont la moyenne de 20 essais réalisés dans des conditions aussi voisines que possible.

| Mélange | Efficacité | Perte fer |
|---|---|---|
| 1 | 22% | 1,1% |
| 2 | 18% | 0,9% |
| 3 | 23% | 0,3% |

En comparant les mélanges 1 et 3, on constate que leur efficacité en désulfuration est très voisine, mais que l'utilisation du mélange 3 conduit à diviser la perte en fer d'un facteur 3,7.

En comparant les mélanges 2 et 3, on constate d'une manière surprenante que l'aluminium conduit à une désulfuration nettement plus efficace et une division de la perte fer par 3, alors qu'on aurait pu s'attendre à des résultats semblables, puisque l'aluminate introduit de l'alumine dans le laitier et que l'aluminium s'oxyde dans la fonte pour former de l'alumine qui se dissout dans le laitier.

## Revendications

1. Mélange désulfurant pour injection dans la fonte d'affinage liquide, constitué en poids d'au moins 50% de carbure de calcium en poudre de granulométrie < 0,2 mm, de 1 à 20% de magnésium en poudre ou granules de granulométrie < 0,8 mm et de 5 à 15% d'aluminium en poudre ou granules de granulométrie < 0,8 mm, avec éventuellement d'autres additifs en poudre tels que la chaux, le carbonate de calcium, des produits carbonés et/ou des agents d'enrobage des grains, la quantité totale d'additifs étant d'au plus 30%.

2. Mélange selon la revendication 1 dans lequel moins de 25% des grains de carbure de calcium ont une granulométrie comprise entre 0,1 et 0,2 mm.

## Patentansprüche

1. Entschwefelnde Mischung zum Einspritzen in flüssiges Roheisen, bestehend aus mindestens 50% Kalziumkarbidpulver mit einer Korngröße von < 0,2 mm, 1 bis 20% Magnesiumpulver oder -körnchen mit einer Korngröße von < 0,8 mm und 5 bis 15% Aluminiumpulver oder -körnchen mit einer Korngröße von < 0,8 mm, mit eventuell weiteren pulvrigen Zusatzstoffen wie Kalk, Kalziumkarbonat, kohlenstoffhaltige Produkte und/oder Kornbeschichtungsmittel, wobei die Gesamtmenge an Zusatzstoffen höchstens 30% beträgt.

2. Mischung nach Anspruch 1, bei der weniger als 25% der Kalziumkarbidkörner eine Korngröße von 0,1 bis 0,2 mm haben.

## Claims

1. Desulfurizing mix for injection into liquid smelted pig iron composed of at least 50% by weight of powder calcium carbide with a particle size < 0.2 mm, from 1 to 20% of powder magnesium with a particle size < 0.8 mm and from 5 to 15% of powder aluminum with a particle size < 0.8 mm, possibly with other powder additives such as lime, calcium carbonate, carbonaceous products and/or grain coating agents with a total quantity not exceeding 30%.

2. Mix according to claim 1, wherein at least 25% of the calcium carbide grains have a particle size of between 0.1 and 0.2 mm.
